# EUROPÄISCHE PATENTSCHRIFT

(11) **EP 1 104 005 B1**
(45) Veröffentlichungstag und Bekanntmachung des Hinweises auf die Patenterteilung: **20.12.2006**
(21) Anmeldenummer: 00204015.2
(22) Anmeldetag: 14.11.2000
(51) Int. Cl.: H01J 61/06, H01J 1/142

(54) **Gasentladungslampe mit Oxidemitter-Elektrode**
Gas discharge lamp having an oxide emitter electrode
Lampe à décharge à gaz à électrode pourvue d'une couche émettrice à oxyde

(30) Priorität: 23.11.1999 DE 19956322
(43) Veröffentlichungstag der Anmeldung: 30.05.2001
(73) Patentinhaber: Philips Intellectual Property & Standards GmbH, 20099 Hamburg (DE); Koninklijke Philips Electronics N.V., 5621 BA Eindhoven (NL)
(72) Erfinder: Gärtner, Georg, Dr., Philips Corp. Int. Prop. GmbH, 52064 Aachen (DE); van den Hoek, Willem, Dr., 52064 Aachen (DE)
(74) Vertreter: Volmer, Georg

(56) Entgegenhaltungen:
- EP-A- 0 845 797
- WO-A-99/49495
- DE-A- 4 415 748
- PATENT ABSTRACTS OF JAPAN vol. 004, no. 117 (E-022), 20. August 1980 (1980-08-20) & JP 55 074052 A (TOSHIBA CORP), 4. Juni 1980 (1980-06-04)

## Beschreibung

Die Erfindung betrifft eine Gasentladungslampe, insbesondere eine Niederdruckgasentladungslampe, ausgerüstet mit einer Elektrode, die einen Träger aus einem Elektrodenmetall und eine Elektrodenbeschichtung aus einem elektronenemittierenden Material, das ein Metallpulver und mindestens ein Erdalkalioxid, ausgewählt aus der Gruppe Calciumoxid, Strontiumoxid und Bariumoxid, enthält, umfaßt.

Die Lichterzeugung in einer Gasentladungslampe beruht auf der Ionisation und der resultierenden elektrischen Entladung der Atome des Füllgases der Lampe, wenn ein elektrischer Strom die Lampe durchfließt. Von den Elektroden der Lampe werden Elektronen emittiert, die durch das elektrische Feld zwischen den Elektroden so stark beschleunigt, dass sie beim Zusammenstoß mit den Gasatomen diese anregen und ionisieren können. Bei der Rückkehr der Gasatome in ihren Grundzustand sowie bei der Rekombination von Elektronen und Ionen wird ein mehr oder weniger großer Teil der potentiellen Energie in Strahlung umgewandelt.

Die Menge der Elektronen, die von den Elektroden emittiert werden können, hängt von der Austrittsarbeit (work function) der Elektroden für Elektronen ab. Wolfram, das in der Regel als Elektrodenmetall verwendet wird, hat selbst eine relativ hohe Austrittsarbeit. Deshalb wird das Elektrodenmetall üblicherweise noch mit einem Material beschichtet, dessen Hauptaufgabe es ist, die elektronenemittierenden Eigenschaften des Elektrodenmetalls zu verbessern. Charakteristisch für die elektronenemittierenden Beschichtungsmaterialien von Elektroden in Gasentladungslampen ist es, dass sie ein Erdalkalimetall enthalten, entweder in der Form des Erdalkalimetalloxids oder einer erdalkalimetallhaltigen Ausgangsverbindung (precursor) für das Erdalkalimetalloxid.

Niederdruckgasentladungslampen konventioneller Art sind somit in der Regel mit Elektroden ausgestattet, die aus Wolframdrähten mit einer elektronenemittierenden Beschichtung, die Oxide der Erdalkalimetalle Calcium, Strontium und Barium enthält, bestehen.

Um eine solche Elektrode herzustellen, wird ein Wolframdraht beispielsweise mit den Carbonaten der Erdalkalimetalle in einer Bindemittelzubereitung beschichtet. Während des Auspumpens und Ausheizens der Lampe werden die Carbonate bei Temperaturen von etwa 1000°C in die Oxide umgewandelt. Nach diesem Abbrennen der Elektrode liefert sie bereits einen merklichen Emissionsstrom, der allerdings noch nicht stabil ist. Es folgt noch ein Aktivierungsprozess. Durch diesen Aktivierungsprozess wird das ursprünglich nichtleitende Ionengitter der Erdalkalioxide in einen elektronischen Halbleiter verwandelt, indem Störstellen vom Donator-Typ in das Kristallgitter der Oxide eingebaut werden. Diese Störstellen bestehen im wesentlichen aus elementarem Erdalkalimetall, z. B. Calcium, Strontium oder Barium. Die Elektronenemission derartiger Elektroden basiert auf diesem Störstellenmechanismus. Der Aktivierungsprozess hat den Zweck, eine genügende Menge von überschüssigem, elementarem Erdalkalimetall zu schaffen, durch das die Oxide in der elektronenemittierenden Beschichtung bei einer vorgeschriebenen Heizleistung den maximalen Emissionsstrom liefern können.

Wichtig für die Funktion dieser Elektroden und die Lebensdauer der Lampe ist es, dass immer wieder erneut elementares Erdalkalimetall zur Verfügung steht. Die Elektrodenbeschichtung verliert nämlich während der Lebensdauer der Lampe ständig Erdalkalimetall, weil die Elektrodenbeschichtung insgesamt teils langsam verdampft, teils durch den Ionenstrom in der Lampe abgesputtert wird.

Das elementare Erdalkalimetall wird durch Reduktion des Erdalkalioxids am Wolframdraht während des Betriebs der Lampe zunächst immer wieder nachgeliefert. Diese Nachlieferung kommt jedoch zum Stillstand, wenn der Wolframdraht mit der Zeit durch eine hochohmige Trennschicht (interface) aus Wolframoxid, Erdalkalisilikat oder Erdalkaliwolframat passiviert wird.

Um in einer Leuchtstofflampe die Reduktion von Bariumoxid zu elementarem Barium zu verbessern, ist es aus DE 44 15 748 bereits bekannt, dass die elektronenemittierende Substanz neben Erdalkalimischcarbonat und Zirkonoxid weiterhin 3 bis 15 Gew.-% eines reduzierenden Metallpulvers mit einem hohen Schmelzpunkt enthält, wobei das reduzierende Metallpulver aus wenigstens einem Metall der aus Tantal, Niob, Wolfram und Molybdän bestehenden Gruppe ausgewählt ist, und die elektronenemittierende Substanz so verteilt ist, dass sie den gesamten Wicklungskern der Wendel bis hin zu den beiden Abschlusswindungen der Mehrfachwendel aus Glühdraht ausfüllt.

Die Metallpulver aus Tantal, Niob, Wolfram oder Molybdän umgeben sich aber auch - eben so wie der Elektrodenträgerdraht - mit der Zeit mit einer passivierenden Trennschicht aus Wolframoxid, Erdalkalisilikat oder Erdalkaliwolframat, bzw. aus den entsprechenden Niob-, Tantal- oder Molybdänverbindungen.

Es ist die Aufgabe der vorliegenden Erfindung, eine Gasentladungslampe, die eine verlängerte Lebensdauer und einen verbesserten Emissionsstrom hat, zu schaffen.

Erfindungsgemäß wird die Aufgabe gelöst durch eine Gasentladungslampe ausgerüstet mit einer Elektrode, die einen Träger aus einem Elektrodenmetall und eine erste Elektrodenbeschichtung aus einem elektronenemittierenden Material, das eine Metallpulverzubereitung aus einem Pulver eines reduzierenden Metalls, ausgewählt aus der Gruppe Aluminium, Silicium, Titan, Zirkon, Hafnium, Tantal, Molybdän, Wolfram und deren Legierungen, mit einer Pulverbeschichtung mit einem Edelmetall ausgewählt aus der Gruppe Rhenium, Kobalt, Nickel, Ruthenium, Palladium, Rhodium, Iridium und Platin und deren Legierungen, und mindestens ein Erdalkalimetalloxid, ausgewählt aus der Gruppe Calciumoxid, Strontiumoxid und Bariumoxid, umfaßt.

Gasentladungslampen mit derartigen Elektroden haben über eine langen Zeitraum hin eine gleichmäßige Elektronenemission, weil durch die Pulverbeschichtung des Metallpulvers mit einem Edelmetall wird eine Reaktion des Erdalkalioxids mit dem reduzierenden Metall während der Aktivierungsphase beim Herstellungsprozeß der Gasentladungslampe vermieden. Erst während des Betriebs der Gasentladungslampe diffundiert das reduzierende Metall durch die Pulverbeschichtung aus einem Edelmetall und reduziert das Erdalkalioxid zu elementarem Erdalkalimetall. Durch die kontinuierliche Erdalkali-Nachführung wird eine Erschöpfung der Elektronenemission vermieden und gewährleistet, dass während des ganzen Betriebes der Lampe ausreichend metallisches Erdalkali freigesetzt wird. Der Emissionsstrom ist einheitlich und gleichförmig und die Lebensdauer der Gasentladungslampe verlängert.

Die Elektroden in diesen Gasentladungslampen sind auch widerstandsfähig gegen Vergiftung. Die Ausschußrate in der Fertigung ist gering, da sich diese Elektroden leicht reproduzierbar herstellen lassen.

Nach einer bevorzugten Ausführungsform der Gasentladungslampe ist zwischen dem Träger und der ersten Elektrodenbeschichtung eine zweite Elektrodenbeschichtung aus einem Edelmetall ausgewählt aus der Gruppe Rhenium, Kobalt, Nickel, Ruthenium, Palladium, Rhodium, Iridium, Platin, angeordnet. Eine derartige Gasentladungslampe hat eine verkürzte Zündphase, die darin enthaltene Elektrode eine niedrige Austrittsarbeit und eine verbesserte elektrische Leitfähigkeit.

Es kann bevorzugt sein, dass die Metallpulverzubereitung aus einem Pulver aus einer Wolfram-Iridium-Legierung mit einer Pulverbeschichtung aus Iridium besteht.

Es kann auch bevorzugt sein, dass das elektronenemittierende Material zusätzlich Zirkonoxid enthält.

Nach einer anderen bevorzugten Ausführungsform hat die Metallpulverzubereitung eine mittlere Korngröße d von 2.0 µm ≤ d ≤ 3.0 µm.

Nachfolgend wird die Erfindung anhand einer Figur und zweier Ausführungsbeispiele weiter erläutert.

Fig. 1 zeigt schematisch die Lichterzeugung in einer Leuchtstofflampe.

Gasentladungslampen können in Niederdrucklampen und in Hochdrucklampen eingeteilt werden. Unterscheiden tun sie sich in der Art der Stabilisierung der Entladung. Fig. 1 zeigt beispielhaft eine Niederdruck-Entladungslampe mit Quecksilberfüllung, d.h. eine Leuchtstofflampe. Eine solche Gasentladungslampe besteht aus einem Glasrohr 1 in Stab-, Ring oder U-Form. An den Enden des Rohrs befinden sich die Elektroden 2. Als Anschluß dienen Zweistiftsockel 3. Die Innenseite des Glasrohrs ist mit einer Leuchtstoffschicht 4 versehen, deren chemische Zusammensetzung das Spektrum des Lichts bzw. dessen Farbton bestimmt. Das Glasrohr enthält neben einer Edelgasfüllung aus Argon eine geringe Menge Quecksilber bzw. Quecksilberdampf, der unter Betriebsbedingungen zum Leuchten angeregt, die Hg-Resonanzlinie bei einer Wellenlänge von 253,7 nm im Ultraviolettbereich emittiert. Die ausgesendete UV-Strahlung regt die Leuchtstoffe in der Leuchtstoffschicht zur Emission von Licht im sichtbaren Bereich 5 an.

Die Lampe umfaßt weiterhin Mittel zum Zünden und zum Betreiben, z. B. eine Drosselspule und einen Starter.

Eine Gasentladungslampe enthält eine elektronenemittierende Elektrode, die einen Träger aus einem Elektrodenmetall und eine erste Elektrodenbeschichtung aus einem elektronenemittierenden Material umfaßt.

Der Träger aus einem Elektrodenmetall besteht üblicherweise aus Wolfram oder einer Wolframlegierung, gegebenenfalls mit einer Molybdänseele, Molybdän, Niob, Tantal und deren Legierungen. Er kann auch aus Nickel, Platin, Silicium, Magnesium, Aluminium oder deren Legierungen bestehen. Der Träger kann als Draht, Wendel, Spirale, als Welldraht, Rohr, Ring, Platte oder Band geformt sein. Er wird üblicherweise direkt durch den Stromfluß geheizt.

Auf dem Träger aus einem Elektrodenmetall kann eine Beschichtung aus einem Edelmetall ausgewählt aus der Gruppe Rhenium, Kobalt, Nickel, Ruthenium, Palladium, Rhodium, Iridium, Platin, angeordnet sein. Bevorzugt besteht sie aus einer 0.1 bis 2 µm dicken Iridium- oder Rheniumschicht.

Auf diesen Träger wird die Rohmasse für das elektronenemittierende Material aufgebracht. Zur Herstellung der Rohmasse werden die Carbonate der Erdalkalimetalle Calcium, Strontium und Barium gemahlen und gegebenenfalls miteinander und mit Zirkonmetallpulver gemischt. Typischerweise beträgt das Gewichtsverhältnis von Calciumcarbonat : Strontiumcarbonat : Bariumcarbonat : Zirkon gleich 25,2 : 31,5 : 40,3 : 3. Weiterhin wird ein Metallpulver der Metalle aus der Gruppe Aluminium, Silicium, Titan, Zirkon, Hafnium, Tantal, Molybdän, Wolfram und deren Legierungen mit einem Metall aus der Gruppe Rhenium, Rhodium, Palladium, Iridium und Platin mit einer Pulverbeschichtung aus einem Edelmetall wie Rhenium, Nickel, Kobalt, Ruthenium, Palladium, Rhodium, Iridium oder Platin versehen. Bevorzugt wird ein Metallpulver mit einer mittleren Korngröße von 2-3 µm mit einer 0.1 bis 0.2 µm dicken Pulverbeschichtung verwendet.

Als Pulverbeschichtungsverfahren können CVD-Verfahren wie Fluid-Bed-CVD eingesetzt werden. Dieses beschichtete Metallpulver wird der Rohmasse beigefügt.

Die Rohmasse kann noch mit einem Bindemittel gemischt werden. Sie wird dann durch Pinseln, Tauchen, kataphoretische Abscheidung oder Sprühen auf den Träger aufgebracht.

Die beschichteten Elektroden werden in die Lampenenden ein geschmolzen. Während des Evakuierens und Füllens der Lampe werden die Elektroden formiert. Der Elektrodendraht wird durch direkten Stromdurchgang auf eine Temperatur von 1000°C bis 1200°C erhitzt. Bei dieser Temperatur werden die Erdalkalicarbonate zu den Erdalkalioxiden unter Freisetzung von CO und CO₂ umgesetzt und bilden dann einen porösen Sinterkörper. Nach diesem "Abbrennen" der Elektroden erfolgt die Aktivierung, die den Zweck hat, überschüssiges, in die Oxide eingelagertes, elementares Erdalkalimetall zu liefern. Das überschüssige Erdalkalimetall entsteht durch Reduktion von Erdalkalimetalloxid. Bei der eigentlichen Reduktionsaktivierung wird das Erdalkalioxid durch das freigesetzte CO oder das Trägermetall reduziert. Hinzu kommt eine Stromaktivierung, die das erforderliche freien Erdalkalimetall durch elektrolytische Vorgänge bei hohen Temperaturen erreicht.

Das fertig formierte elektronenemittierende Material kann bevorzugt 2 bis 20 Gewichtsprozent einer Metallpulverzubereitung enthalten. Der Zirkonoxidgehalt kann zwischen Null und 10 Gew.-% liegen.

### Ausführungsbeispiel 1

Ein dreifach gewendelter Wolframdraht wird mit Rhenium mit einer Schichtdicke von 1 µm beschichtet. Für die elektronenemittierende Beschichtung wird Wolframpulver mit einer mittleren Korngröße von 3µm im Fluid-Bed-CVD-Verfahren mit einer Rheniumschicht mit einer Schichtdicke von 0.1 µm überzogen. Tripelcarbonat bestehend aus Calciumcarbonat, Strontiumcarbonat und Bariumcarbonat im Gewichtsverhältnis 1 : 1.25 : 1.6 wird mit 3 Gew.-% Zirkonmetallpulver und 10 Gew.-% des mit Rhenium beschichteten Wolframpulvers und einer Bindemittelzubereitung aus Nitrocellulose und Butylacetat gemischt. Der mit Rhenium beschichtete Wolframdraht wird mit dieser Emissionsmasse bestrichen, dann in einen Lampenkolben eingesetzt und auf 1000°C erhitzt. Beim Ausheizen der Elektrode wandeln sich die Carbonate der Erdalkalimetalle in deren Oxide und das Zirkonmetallpulver in Zirkonoxid um. Diesem Einbrennprozess kann sich noch eine Aktivierung mittels Reduktionsaktivierung oder Stromaktivierung anschließen.
Eine derartige Lampe hat eine kurze Zündphase, die Emitterelektrode eine niedrige Austrittsarbeit von 1.42 eV und eine um den Faktor 2 verbesserte Leitfähigkeit.

### Ausführungsbeispiel 2

Ein dreifach gewendelter Wolframdraht wird mit Rhenium mit einer Schichtdicke von 1 µm beschichtet. Für die elektronenemittierende Beschichtung wird Wolframpulver mit einer mittleren Korngröße von 3µm im Fluid-Bed-CVD-Verfahren mit einer Rheniumschicht mit einer Schichtdicke von 0.1 µm überzogen. Tripelcarbonat bestehend aus Calciumcarbonat, Strontiumcarbonat und Bariumcarbonat im Gewichtsverhältnis 1 : 1.25 : 1.6 wird mit 3 Gew.-% Zirkonmetallpulver und 10 Gew.-% des mit Rhenium beschichteten Wolframpulvers und einer Bindemittelzubereitung aus Nitrocellulose und Butylacetat gemischt. Der mit Rhenium beschichtete Wolframdraht wird mit dieser Emissionsmasse bestrichen, dann in einen Lampenkolben eingesetzt und auf 1000°C erhitzt. Beim Ausheizen der Elektrode wandeln sich die Carbonate der Erdalkalimetalle in deren Oxide und das Zirkonmetallpulver in Zirkonoxid um.
Eine derartige Lampe hat eine kurze Zündphase, die Emitterelektrode eine niedrige Austrittsarbeit von 1.42 eV und eine um den Faktor 2 verbesserte Leitfähigkeit.

Obwohl die Erfindung anhand eines Leuchtstofflampe beschrieben wurde, ist ihre Verwendung nicht auf diesen Typ der Gasentladungslampen beschränkt, sondern kann beispielsweise auch für andere Niederdruckgasentladungslampen verwendet werden.

## Patentansprüche

1. Gasentladungslampe ausgerüstet mit einer Elektrode, die einen Träger aus einem Elektrodenmetall und eine erste Elektrodenbeschichtung aus einem elektronenemittierenden Material, das eine Metallpulverzubereitung aus einem Pulver eines reduzierenden Metalls, ausgewählt aus der Gruppe Aluminium, Silicium, Titan, Zirkon, Hafnium, Tantal, Molybdän, Wolfram und deren Legierungen, mit einer Pulverbeschichtung mit einem Metall ausgewählt aus der Gruppe Rhenium, Kobalt, Nickel, Ruthenium, Palladium, Rhodium, Iridium und Platin und deren Legierungen, und mindestens ein Erdalkalimetalloxid, ausgewählt aus der Gruppe Calciumoxid, Strontiumoxid und Bariumoxid, umfaßt.

2. Gasentladungslampe gemäß Anspruch 1,
**dadurch gekennzeichnet,**
**dass**. zwischen dem Träger und der ersten Elektrodenbeschichtung eine zweite Elektrodenbeschichtung aus einem Metall ausgewählt aus der Gruppe Rhenium, Kobalt, Nickel, Ruthenium, Palladium, Rhodium, Iridium, Platin, angeordnet ist.

3. Gasentladungslampe gemäß Anspruch 1,
**dadurch gekennzeichnet,**
**dass** die Metallpulverzubereitung aus einem Pulver aus einer Wolfram-Iridium-Legierung und einer Pulverbeschichtung aus Iridium besteht.

4. Gasentladungslampe gemäß Anspruch 1,
**dadurch gekennzeichnet**,
die Metallpulverzubereitung eine mittlere Korngröße d von 2.0 µm ≤ d ≤ 3.0 µm hat.

5. Gasentladungslampe gemäß Anspruch 1,
**dadurch gekennzeichnet,**
**dass** das elektronenemittierende Material zusätzlich Zirkonoxid enthält.

## Claims

1. A gas discharge lamp comprising an electrode including a carrier of an electrode metal and a first electrode coating of an electron-emitting material, which material comprises a metal powder preparation of a powder of a reducing metal selected from the group formed by aluminum, silicon, titanium, zirconium, hafnium, tantalum, molybdenum, tungsten and the alloys thereof, which metal powder preparation is provided with a powder coating containing a noble metal selected from the group formed by rhenium, cobalt, nickel, ruthenium, palladium, rhodium, iridium and platinum, and the alloys thereof, and said material comprising at least one alkaline earth metal oxide selected from the group formed by calcium oxide, strontium oxide and barium oxide.

2. A gas discharge lamp as claimed in claim 1, **characterized in that** a second electrode coating of a noble metal selected from the group formed by rhenium, cobalt, nickel, ruthenium, palladium, rhodium, iridium, platinum is arranged between the carrier and the first electrode coating.

3. A gas discharge lamp as claimed in claim 1, **characterized in that** the metal powder preparation is made from a powder of a tungsten-iridium alloy and a powder coating of iridium.

4. A gas discharge lamp as claimed in claim 1, **characterized in that** the metal powder preparation has an average grain size d in the range from 2.0 µm ≤ d ≤ 3.0 µm.

5. A gas discharge lamp as claimed in claim 1, **characterized in that** the electron-emitting material additionally comprises zirconium oxide.

## Revendications

1. Lampe à décharge à gaz dotée d'une électrode qui comprend un support en un métal d'électrode et un premier revêtement d'électrode en une matière émettrice d'électrons qui comprend une préparation de poudre métallique à partir d'une poudre d'un métal réducteur choisi dans le groupe de l'aluminium, du silicium, du titane, du zirconium, de l'hafnium, du tantale, du molybdène, du tungstène et de leurs alliages avec un revêtement de poudre avec un métal choisi dans le groupe du rhénium, du cobalt, du nickel, du ruthénium, du palladium, du rhodium, de l'iridium et du platine et leurs alliages et au moins un oxyde alcalino-terreux sélectionné dans le groupe de l'oxyde de calcium, de l'oxyde de strontium et de l'oxyde de baryum.

2. Lampe à décharge à gaz selon la revendication 1,
**caractérisée en ce**
**qu'**un deuxième revêtement d'électrode en un métal choisi dans le groupe du rhénium, du cobalt, du nickel, du ruthénium, du palladium, du rhodium, de l'iridium et du platine est disposé entre le support et le premier revêtement d'électrode.

3. Lampe à décharge à gaz selon la revendication 1,
**caractérisée en ce**
**que** la préparation de poudre métallique se compose d'une poudre d'un alliage de tungstène-iridium et d'un revêtement de poudre en iridium.

4. Lampe à décharge à gaz selon la revendication 1,
**caractérisée en ce**
**que** la préparation de poudre métallique a un diamètre moyen des grains d de 2,0 µm ≤ d ≤ 3,0 µm.

5. Lampe à décharge à gaz selon la revendication 1,
**caractérisée en ce**
**que** la matière émettant des électrons contient par ailleurs de l'oxyde de zirconium.
